# EUROPÄISCHE PATENTSCHRIFT

(11) **EP 1 299 202 B1**
(45) Veröffentlichungstag und Bekanntmachung des Hinweises auf die Patenterteilung: **03.03.2004**
(21) Anmeldenummer: 01957943.2
(22) Anmeldetag: 10.07.2001
(51) Int. Cl.: B22D 18/04

(54) **VERFAHREN UND VORRICHTUNG ZUM STEIGENDEN GIESSEN MIT EINER KOKILLE ODER EINEM KERNPAKET MIT OFFENER EINGUSSÖFFNUNG**
METHOD AND DEVICE FOR UPHILL CASTING, COMPRISING A CHILL OR CORE STACKINGS WITH AN OPEN POURING GATE
PROCEDE ET DISPOSITIF DE COULEE ASCENDANTE A L'AIDE D'UNE COQUILLE OU D'UN ENSEMBLE NOYAU AVEC ORIFICE DE COULEE OUVERT

(30) Priorität: 11.07.2000 DE 10033625
(43) Veröffentlichungstag der Anmeldung: 09.04.2003
(73) Patentinhaber: Hydro Aluminium Deutschland GmbH, 51149 Köln (DE)
(72) Erfinder: MÜLLER, Wolfgang, 96047 Bamberg (DE); FISCHER, Alexander, 53913 Swisttal (DE)
(74) Vertreter: Simons, Johannes, Dipl.-Ing.
(86) Internationale Anmeldenummer: PCT/EP2001/007915
(87) Internationale Veröffentlichungsnummer: WO 2002/004149

(56) Entgegenhaltungen:
- DE-A- 4 332 760
- DE-A- 19 807 623
- DE-A- 19 821 419
- DE-U- 29 708 575

## Beschreibung

Die Erfindung betrifft ein Verfahren und eine Vorrichtung zum steigenden Gießen, insbesondere zum Gießen von Leichtmetalllegierungen. Gegenüber dem Schwerkraftgießen hat das steigende Gießen den wesentlichen Vorteil eines beruhigten kontrollierten Gießverlaufs. Dadurch wird der Luftblaseneintrag und der Oxidhauteintrag, der mit jeder Verwirbelung der Schmelze beim Gießen einhergeht, vermieden. Bei der Verwendung von Kernpaketen als Gießformen kann hierbei das Ablösen und Mitreißen von Formstoff im Anschnitt und im Gießlauf vermieden werden, das ansonsten zur Minderung der Qualität der Gußstücke führt.

Nachteilig beim steigenden Gießen ist es im allgemeinen, daß der Erstarrungsvorgang von bis zu 15 min Dauer abgewartet werden muß, bevor die gerade gefüllte Gießform entfernt und die nächstfolgende Gießform über den Gießofen gebracht werden kann. Um diesem Nachteil abzuhelfen, ist es bereits vorgeschlagen worden, Gießformen unmittelbar nach dem Niederdruckgießen in der Eingußöffnung zu verschließen und sofort vom Steigrohr zu entfernen.

Aus der DE 198 21 419 A1 und aus der DE 198 07 623 A1 sind Verfahren der genannten Art bekannt, bei denen kastenlose Formballen (Kernpakete) oder Formkästen mit jeweils nach unten offener Eingußöffnung über die Mündung des Steigrohres eines Gießofens geschoben werden, der unter einem Förderer für diese Formballen (Kernpakete) oder Formkästen liegt. Nach dem steigenden Gießen wird jeweils zunächst ein Verschluß am oberen Ende des Steigrohres geschlossen, bevor der Formballen (Kernpaket) oder der Formkasten weitertransportiert und durch einen nächsten nachfolgenden ersetzt wird.

Der Erfindung liegt die Aufgabe zugrunde ein Verfahren und eine Vorrichtung der genannten Art zur Erhöhung der Zuverlässigkeit zu verbessern. Die Lösung hierfür besteht nach einem ersten Ansatz in einem Verfahren zum steigenden Gießen/Niederdruckgießen - insbesondere von Leichmetalllegierungen - wie in Anspruch 1 definiert.

Nach einem zweiten Ansatz wird ein Verfahren zum steigenden Gießen/Niederdruckgießen - insbesondere von Leichmetalllegierungen vorgeschlagen wie in Anspruch 2 definiert.

Eine zur Durchführung dieser Verfahren geeignete Vorrichtung umfaßt einen Gießtisch mit einer Durchtrittsöffnung, einen unter dem Gießtisch liegenden Gießofen mit einem Steigrohr, das eine oben offene Mündungsöffnung bildet, eine Gießform mit einer Grundplatte, die eine nach unten offene Eingußöffnung aufweist; die Mündungsöffnung wird abdichtend von unten an die Durchrittsöffnung angesetzt, die Gießform wird mit ihrer Eingußöffnung von oben an die Durchtrittsöffnung angesetzt, Mittel zum horinzontalen Verschieber der Gießform auf dem Gießtisch und Mittel zum gleichzeitigen Aufrechterhalten eines positiven Vordrucks der Grundplatte der Gießform gegenüber dem Gießtisch.

Mit den hiermit angegebenen Mitteln wird ein vollständiger Verzicht auf einen Schieberverschluß möglich, vielmehr wird jeweils zum Gießen/Formfüllen der Einguß der Gießform und die Durchtrittsöffnung im Gießtisch bzw. die Mündungsöffnung des Steigrohres in Anschluß miteinander gebracht und Schmelze bis zum Füllen in die Gießform gefördert. Dann wird nach dem ersten Ansatz unmittelbar nach dem Gießen/Formfüllen die Gießform bei noch flüssiger Schmelze im nach unten offenen Einguß gegenüber der Durchtrittsöffnung des Gießtisches bzw. der Mündung des Steigrohres auf dem Gießtisch so verschoben, daß die zuvor einheitliche Schmelzesäule im Steigrohr und im Einguß unmittelbar und ausschließlich durch das Verschieben des Eingusses der Gießform gegenüber der Durchtrittsöffnung im Gießtisch bzw. der Mündungsöffnung des Steigrohres abgeschert wird. Als Verschlußmittel wirken hierbei die Oberseite des Gießtisches, der mit einer eingelegten Keramikplatte oder -schiene bewehrt sein kann, und die Unterseite der Grundplatte der Gießform, die plan aufeinander liegen. Dagegen wird nach dem zweiten Ansatz nach dem Gießen/Formfüllen zunächst das Erstarren des Gußteils abgewartet, bis sich nur noch im Einguß flüssige Schmelze befindet, die dann in das Steigrohr durch Druckabsenkung zurückfallen gelassen wird, bevor der entleerte Einguß gegenüber der Durchtrittsöffnung des Gießtisches bzw. der Mündung des Steigrohres auf dem Gießtisch so verschoben wird, daß die nächste Gießform nachgeführt werden kann.

Während beim ersten Verfahren eine Aktivdruckaufgabe von oben sinnvoll ist, wird beim zweiten Verfahren der Druck über die Schmelze im Steigrohr erzeugt.

Damit beim Gießen ein Aufschwimmen der Gießform vermieden wird, können die genannten Oberflächen mit Anpreßdruck aneinandergedrückt werden. Dies ist möglich durch elastisch am Gießtisch befestigte horizontale Schienen oder Rollensätze, die zum Andrücken der Gießform am Gießtisch beim Verschieben auf feste horizontale Kanten oder Schienen der Gießform einwirken, oder durch elastisch an der Gießform angeordnete horizontale Schienen oder Rollensätze, die zum Andrücken der Gießform am Gießtisch mit fest am Gießtisch angeordneten horizontalen Kanten oder Schienen zusammenwirken. Geeignete Materialpaarungen für diese Oberflächen sind je nach Art des Gießmetalls auszuwählen.

Die Zuführung der Gießformen in die Gießposition kann auf unterschiedliche Weise erolgen, wobei entweder die Gießform jeweils von oben auf den Gießtisch so aufgesetzt wird, daß die Durchtrittsöffnung bzw. die Mündungsöffnung mit der Eingußöffnung offen verbunden ist oder wobei alternativ die Gießform jeweils horizontal so über den Gießtisch zugeführt wird, daß die Durchtrittsöffnung bzw. die Mündungsöffnung mit der Eingußöffnung offen verbunden ist.

Nach dem Abgießen und Verschieben kann die Gießform in einer Position angehalten werden, in der der Gießtisch unter der Eingußöffnung die Gießform gekühlt wird. In Ergänzung hierzu kann die Gießform mit der Eingußöffnung beim Verschieben über eine gekühlte Strecke des Gießtisches gefahren werden. Durch diese beiden Maßnahmen wird ein schnelles Erstarren der Schmelze im Einguß bewirkt, wonach die Gießform bei im übrigen noch nicht abgeschlossener Erstarrung vom Gießtisch bzw. den entsprechenden Fördermitteln abgehoben werden kann.

Bei schnell erstarrenden kleinen Gußstücken ist es günstig, zwei Gießformen in Tandemanordnung auf einer Grundplatte mit zwei Eingußöffnung anzuordnen. Bei größeren langsamer erstarrenden Gußteilen ist es möglich, eine Karusselanordnung bereitzustellen, bei der mehrere Gießformen auf einer gemeinsamen Grundplatte mit einem Ring von Eingußöffnungen aufgebaut sind.

Weitere vorteilhafte Ausführungsformen des Verfahrens und geeigneter Vorrichtungen ergeben sich aus den Unteransprüchen, auf die hiermit Bezug genommen wird.

Soweit vorstehend vom steigenden Gießen/Niederdruckgießen gemäß der Erfindung die Rede ist, bezieht sich die zunächst auf Verfahren und Vorrichtungen, bei denen auf den Schmelzespiegel im abgedichteten Gießofen ein regelbarer Gasdruck aufgegeben wird, der die Schmelze im Steigrohr aufsteigen bzw. zurückfallen läßt. Es sind jedoch daneben auch andere Verfahren und Vorrichtungen eingeschlossen, die die Schmelze im Steigrohr regelbar fördern können, z.B. Magnetpumpenanordnungen am unteren Ende des Steigrohres im Gießofen.

Bevorzugte Ausführungsbeispiele der Erfindung werden nachstehend anhand der Zeichnungen beschrieben. Hierin zeigen die
- Figuren 1 bis 8: eine erfindungsgemäße Vorrichtung mit Gießtisch, Gießofen und zwei Gießformen, mit den einzelnen Phasen;
- Figur 1: Aufbau eines Vordrucks im Gießofen; Form 1 in Gießposition; Form 2 ist geöffnet;
- Figur 2: Abgießen der Form 1; Form 2 ist geschlossen;
- Figur 3: Form 2 in Gießposition; Form 1 in Erstarrungsposition;
- Figur 4: Abgießen der Form 2; Form 1 ist geöffnet;
- Figur 5: Gießen der Form 2; Entformen der Form 1;
- Figur 6: Form 1 in Gießposition; Form 2 in Erstarrungposition;
- Figur 7: Abgießen der Form 1; Form 2 ist geöffnet;
- Figur 8: Abgießen der Form 1; Entformen der Form 2;
- Figur 9: eine erfindungsgemäße Gießanlage mit mehreren einzelnen Formen
a) in Draufsicht
b) in Seitenansicht;
- Figur 10: eine erfindungsgemäße Gießanlage mit einem Schmelzofen, zwei Gießstationen und vier Gießöfen.

Die Figuren 1 bis 8 werden zunächst gemeinsam beschrieben, soweit die Einzelheiten übereinstimmen. Ein horizontaler Gießtisch 11 weist eine Durchtrittsöffnung 12 auf, die mit einer äußeren Auskleidung 13 und einer inneren Auskleidung 14 ausgemantelt ist. Unter dem Gießtisch 11 befindet sich ein GieBofen 21, der ein Steigrohr 22 aufweist, das abdichtend in den Gießofen eingesetzt ist und unten in die in diesem enthaltene Schmelze 23 eintaucht und oben eine Mündungsöffnung 24 hat. Durch einen Pfeil 25 ist angedeutet, daß Druckluft auf den Gießofen 21 aufgegeben werden kann, so daß eine Schmelzesäule 26 im Steigrohr aufsteigt. Auf dem Gießtisch befinden sich zwei mit den Ziffern "1" und "2" bezeichnete Gießformen, die eine gemeinsame Grundplatte 30 haben. Diese Grundplatte 30 weist Eingußöffnungen 31, 32 auf, die durch Querverschieben der Grundplatte 30 wahlweise mit der Durchtrittsöffnung 12 zur Deckung gebracht werden können. Die Eingußöffnungen 31, 32 sind jeweils mit Ausmantelungen 33, 34 versehen. Die auf der Grundplatte 30 aufgebauten Gießformen 1, 2 weisen jeweils Halterungen 35, 36, 37, 38 mit Stellzylindern, 39, 40, 41, 42 auf, die auf Formhälften 43, 44, 45, 46 einwirken. Mittig zwischen den Formhälften sitzt jeweils ein Zentraldorn 47, 48, dessen Aufhängung nicht im einzelnen dargestellt ist. Dieser bildet zusammen mit den geschlossenen Formhälften jeweils einen Hohlzylinder mit leicht konischer Innenform und Außenverrippung. Das mit den dargestellten Formen 1, 2 herzustellende Gußteil kann insbesondere ein Zylinderliner aus Leichtmetall für Verbrennungsmotoren sein. Volumen- und Formänderungen des Gußstückes beim Erstarren sind in allen Darstellungen vernachlässigt.

In den dargestellten Ausführung schließt sich das Steigrohr 22 unten im Bereich der Durchtrittsöffnung 12 abdichtend gegen den Gießtisch 11 an. Hierzu kann bei elastisch im Gießofen 21 aufgehängtem Steigrohr 22 der Gießofen 21 von unten gegen den Gießtisch 11 höhenverfahrbar sein. Die jeweilige Eingußöffnung 31, 32 in der Grundplatte 30 liegt jeweils abdichtend am oberen Ausgang der Durchtrittsöffnung 12 auf.

Ein Absenken des Gießofens ist insbesondere vorteilhaft, um einen leeren Gießofen gegen einen gefüllten Gießofen auszuwechseln.

In Figur 1 ist im Gießofen ein Vordruck aufgebaut, der die Schmelzesäule 26 bis geringfügig oberhalb der Mündungsöffnung 24 aufsteigen läßt. Die Gießform 1 ist dem Gießofen 21 durch Verschieben der Grundplatte 30 nach rechts in eine erste Gießposition zugeordnet. Die Gießform 1 ist geschlossen, wie durch Pfeile angedeutet und fertig zum Gießen. Die Gießform 2 ist geöffnet, wie durch Pfeile angedeutet und entformt.

In Figur 2 ist der Vordruck im Gießofen 21 so erhöht, daß die Schmelzesäule 26 gestiegen ist und die Gießform 1 vollständig gefüllt ist. Der Gießvorgang als solches ist hier bereits beendet. Die Gießform 2 ist wie durch Pfeile angedeutet, jetzt geschlossen dargestellt.

In Figur 3 ist die Grundplatte 30 nach links in eine zweite Gießposition verschoben, wobei die Schmelzesäule in der Gießform 1 zwischen Gießtisch 11 und Grundplatte 30 abgeschert worden ist und in der Gießform 1 ein fertiges Gußstück entstanden ist. Die Gießform 2 ist dem Gießofen 21 durch Verschieben der Grundplatte 30 nach links in eine zweite Gießposition zugeordnet und ist in geschlossener Stellung zum Gießvorgang bereit. Die Schmelzesäule 26 ist unmittelbar nach dem Abscheren an der Gießform 1 zunächst im Steigrohr 22 wieder bis geringfügig oberhalb der Mündungsöffnung 24 zurückfallen gelassen.

In Figur 4 ist die Gießform 1 wie durch Pfeile angedeutet geöffnet, wobei das fertige Gußstück noch auf dem Zentraldorn 47 gehalten ist. In der Gießform 2 ist durch Druckerhöhung im Gießofen die Schmelzesäule aufgestiegen, so daß die Gießform ganz gefüllt ist. Der eigentliche Gießvorgang ist hier bereits abgeschlossen.

In Figur 5 ist die Gießform 1 wieder geschlossen, wobei das fertige Gußstück 49 ganz entformt ist. Die Gießform 2 ist wie in Figur 4 während des Schmelzevorgangs dargestellt.

In Figur 6 ist die Grundplatte 30 wieder nach rechts in die erste Gießposition verschoben, so daß die Gießform 1 wieder dem Gießofen 21 zugeordnet ist. Die Schmelzsesäule in Gießform 2 ist dabei abgeschert worden, so daß in der Gießform ein fertiges Gußteil erkennbar ist. Die Gießform 2 ist noch geschlossen, um den Erstarrungsvorgang abzuwarten. Die Gießform 1 ist vorbereitet zum nächsten Gießvorgang, wobei die Schmelzesäule 26 geringfügig oberhalb der Mündungsöffnung 24 im Steigrohr 22 endet.

In Figur 7 ist die Gießform 2, wie durch Pfeile angedeutet, geöffnet, wobei ein fertiges Gußstück noch auf dem Zentralzapfen 48 aufsitzt. In der Gießform 1 ist durch Erhöhung des Vordrucks im Gießofen 21 die Schmelzesäule 26 gestiegen und damit die gefüllt, so daß der eigentliche Gießvorgang hier bereits beendet ist.

In Figur 8 ist das Gußstück 50 aus der Gießform 2 entformt und die Gießform wieder für den nächsten Gießvorgang geschlossen. Die Gießform 1 ist in übereinstimmender Position mit Figur 7 dargestellt, durch das Verschieben der Gießform mit der Grundplatte wird im nächsten Moment die Schmelzesäule 26 zwischen Grundplatte 30 und Gießtisch 11 abgeschert werden.

In Figur 9 ist ein Gießtisch 51 mit einer Durchtrittsöffnung 52 sowie mit durch Pfeile angedeuteten Kühlpositionen 53, 54 gezeigt. Unter dem Gießtisch liegt ein Gießofen 61 mit einem Steigrohr 62, der mit Schmelze gefüllt ist. Die Mündungsöffnung 64 des Steigrohres 62 schließt von unten an die Durchtrittsöffnung 52 an. Auf den Gießtisch 51 sind drei einzelne Gießformen 71, 72, 73 aufgesetzt. Die Form 71 liegt mit dem Einguß 74 über dem Gießofen 61 und ist gerade im Gießvorgang begriffen. Die Form 72 ist gegenüber der Durchtrittsöffnung 52 bereits nach links verschoben, wobei die Schmelzesäule abgeschert worden ist und befindet sich in einer Position, bei der der Einguß 75, 76 in der Gießform 72, 73 über einem Kühlbereich 53 des Gießtisches liegt. Die Gießform 73 ist weiter verschoben, und befindet sich in einer Position, bei der der Einguß 75, 76 in der Gießform 72, 73 über einen Kühlbereich 53, 54 des Gießtisches liegt, wobei im Einguß 76 eine Erstarrung stattgefunden hat. Von hieraus kann die Gießform weiter verschoben oder auch unmittelbar vom Gießtisch abgehoben werden. Durch Pfeile 77, 78 ist die Wirkung eines Vordrucks angedeutet, der beim Füllen der Gießform ein Austreten von Schmelze verhindert. Durch einen Pfeil 79 ist die Wirkung eines höheren Aktivdrucks zur Speisung angezeigt.

In Figur 10 ist eine erfindungsgemäße Vorrichtung in Aufsicht dargestellt, wobei ein Gießtisch 91 nur als schmaler Pfade ausgebildet ist. Der Gießtisch hat hierbei zwei Gießstationen 92, 93 mit Durchtrittsöffnungen 94, 95 und zwei Erstarrungsstationen 96, 97. Gießformen 101, 102 können jeweils von oben auf die Gießstationen zum Gießen aufgesetzt werden, wobei sie nach dem Gießen verschoben werden können und dann die Positionen der hier während der Erstarrung bezeichneten Gießformen 103, 104 annehmen. Gießöfen ND1, ND2, ND3, ND4 können in die Nähe eines Schmelzofens 111 gebracht werden und von dort in eine Halteposition vor den Gießstationen 92, 93, in eine Gießposition und in eine Halteposition hinter den Gießstationen 92, 93 verfahren werden, so daß jeweils leere Gießöfen wieder.am Schmelzofen 111 gefüllt werden und nach dem Entleeren eines Gießofens sofort ein gefüllter Gießofen aus einer Warteposition in die Gießposition unter dem Gießtisch nachgefüllt werden kann. Zumindest eine der Gießstationen 92, 93 des Gießtisches soll immer Gießbereit sein, so daß keine Unterbrechung der Produktion während des Wechsels eines Gießofens erfolgt. Die beiden Gießstationen können im Normalfall auch parallel gefahren werden, um die Produktionsrate zu steigern.

## Patentansprüche

1. Verfahren zum steigenden Gießen/Niederdruckgießen - insbesondere von Leichtmetalllegierungen -
- mit einem Gießtisch mit einer Durchtrittsöffnung,
- mit einem unter dem Gießtisch liegenden Gießofen mit einem Steigrohr, das eine oben offene Mündungsöffnung bildet,
- mit einer Gießform mit einer Grundplatte, die eine nach unten offene Eingussöffnung aufweist,
bei dem
- die Mündungsöffnung abdichtend von unten an die Durchtrittsöffnung angesetzt wird,
- die Gießform und ihre Eingussöffnung über die Durchtrittsöffnung gebracht wird,
- über das Steigrohr Schmelze aus dem Gießofen bis zum Füllen in die Gießform gefördert wird,
- die Gießform bei offener schmelzgefüllter Verbindung zwischen Gießofen und Gießform horizontal auf dem Gießtisch verschoben wird, bis die Eingussöffnung unten vom Gießtisch und die Durchtrittsöffnung oben von der Grundplatte verschlossen ist, und
- die Schmelze im Steigrohr bis unter die Mündungsöffnung zurückfallen gelassen wird.

2. Verfahren zum steigenden Gießen/Niederdruckgießen - insbesondere von Leichtmetalllegierungen -
- mit einem Gießtisch mit einer Durchtrittsöffnung,
- mit einem unter dem Gießtisch liegenden Gießofen mit einem Steigrohr, das eine oben offene Mündungsöffnung bildet,
- mit einer Gießform mit einer Grundplatte, die eine nach unten offene Eingussöffnung aufweist,.
bei dem
- die Mündungsöffnung abdichtend von unten an die Durchtrittsöffnung angesetzt wird,
- die Gießform mit ihrer Eingussöffnung über die Durchtrittsöffnung geschoben wird,
- über das Steigrohr Schmelze aus dem Gießofen bis zum Füllen in die Gießform gefördert wird
- die Gießform in dieser Position belassen wird, bis das Gussteil erstarrt ist und sich nur noch im Einguss flüssige Schmelze befindet,
- die Schmelze im Steigrohr bis unter die Mündungsöffnung zurückfallen gelassen wird und
- die Gießform bei schmelzentleerter Durchtrittsöffnung horizontal auf dem Gießtisch verschoben wird, bis die Eingussöffnung unten vom Gießtisch und die Mündungsöffnung oben von der Grundplatte verschlossen ist.

3. Verfahren nach einem der Ansprüche 1 oder 2 wobei die Gießform jeweils von oben auf den Gießtisch so aufgesetzt wird, dass die Durchtrittsöffnung bzw. die Mündungsöffnung mit der Eingussöffnung offen verbunden ist.
- ursprüngliche Ansprüche 4 bis 18 -

4. Verfahren nach einem der Ansprüche 1 oder 2,
wobei die Gießform jeweils horizontal so über den Gießtisch zugeführt wird, daß die Durchtrittsöffnung bzw. die Mündungsöffnung mit der Eingußöffnung offen verbunden ist.

5. Verfahren nach einem der Ansprüche 1 bis 4,
wobei während des steigenden Gießens und des Verschiebens der Gießform diese mit Vordruck gegen den Gießtisch bzw. das Steigrohr gehalten wird.

6. Verfahren nach einem der Ansprüche 1 bis 5,
wobei während des steigenden Gießens und des Verschiebens der Gießform das Steigrohr mit Vordruck gegen den Gießtisch bzw. die Grundplatte der Gießform gehalten wird.

7. Verfahren nach einem der Ansprüche 1 oder 3 bis 6,
wobei nach dem Verschieben der Gießform diese in einer Position angehalten wird, in der der Gießtisch unter der Eingußöffnung gekühlt wird.

8. Verfahren nach einem der Ansprüche 1 oder 3 bis 7,
wobei beim Verschieben der Gießform diese mit der Eingußöffnung über eine Strecke des Gießtisches geführt wird, die gekühlt wird.

9. Verfahren nach einem der Ansprüche 1 bis 8, wobei zwei Gießformen alternierend auf einer Grundplatte mit zwei Eingußöffnungen aufgebaut, abgegossen und entformt werden, wobei die Grundplatte alternierend mit den Eingußöffnungen über die Durchtrittöfnung bzw. auf die Mündungsöffnung geschoben wird.

10. Verfahren nach einem der Ansprüche 1 bis 8, wobei eine Mehrzahl von Gießformen sequentiell auf einer Grundplatte mit einem Ring von Eingußöffnungen aufgebaut, abgegossen und entformt werden, wobei die Grundplatte karusselartig mit den Eingußöffnungen über die Durchtrittsöffnung bzw. auf die Mündungsöffnung gedreht wird.

11. Vorrichtung zum steigenden Gießen/Niederdruckgießen - insbesondere zum Gießen von Leichtmetalllegierungen - mit einem Gießtisch mit einer Durchtrittsöffnung,
mit einem unter dem Gießtisch liegenden Gießofen mit einem Steigrohr, das eine oben offene Mündungsöffnung bildet,
mit einer Gießform mit einer Grundplatte, die eine nach unten offene Eingußöffnung aufweist,
die Mündungsöffnung wird abdichtend von unten an die Durchtrittsöffnung angesetzt,
die Gießform wird mit ihrer Eingußöffnung von oben an die Durchtrittsöffnung angesetzt,
**gekennzeichnet durch** Mittel zum horizontalen Verschieben der Gießform auf dem Gießtisch und Mittel zum gleichzeitigen Aufrechterhalten eines positiven Vordrucks der Grundplatte der Gießform gegenüber dem Gießtisch.

12. Vorrichtung nach Anspruch 11,
**dadurch gekennzeichnet,**
**daß** die Gießform oberhalb eines nicht-gekühlten Angußbereiches Kühlmittel aufweist.

13. Vorrichtung nach einem der Ansprüche 11 oder 12,
**gekennzeichnet durch** elastisch am Gießtisch befestigte horizontale Schienen oder Rollensätze, die zum Andrücken der Gießform am Gießtisch beim Verschieben auf feste horizontale Kanten oder Schienen der Gießform einwirken.

14. Vorrichtung nach einem der Ansprüche 11 oder 12,
**gekennzeichnet durch** elastisch an der Gießform angeordnete horizontale Schienen oder Rollensätze, die zum Andrücken der Gießform am Gießtisch mit fest am Gießtisch angeordneten horizontalen Kanten oder Schienen zusammenwirken.

15. Vorrichtung nach einem der Ansprüche 11 bis 14,
**gekennzeichnet durch** Mittel zum Andrücken des Steigrohres an den Gießtisch bzw. die Gießform.

16. Vorrichtung nach Anspruch 15,
**gekennzeichnet durch** ein elastisch im Gießofen aufgehängtes Steigrohr und Höhenverstellmittel für den Gießofen.

17. Vorrichtung nach einem der Ansprüche 11 bis 16,
**gekennzeichnet durch** zwei auf einer gemeinsamen Grundplatte mit zwei Eingußöffnungen aufgesetzte Formen, insbesondere Dauergießformen, sowie Verschiebmittel zum alternierenden Verschieben der Grundplatte.

18. Vorrichtung nach einem der Ansprüche 11 bis 16, **gekennzeichnet durch** eine Mehrzahl von auf einer gemeinsamen Grundplatte mit einem Ring von Eingußöffnungen aufgesetzte Formen, insbesondere Dauergießformen, sowie Drehantriebsmittel zum drehenden Antrieb der Grundplatte.

## Claims

1. A method for uphill/low-pressure casting, especially of light metal alloys,
- with a casting table having a flow-through opening,
- with a casting furnace lying below the casting table with a riser pipe forming an upwardly open mouth opening,
- with a mould having a base plate which has an downwardly open pouring-in opening,
wherein
- the mouth opening is positioned against the flow-through opening in a sealing fashion from below,
- the mould and its pouring-in opening is brought over the flow-through opening,
- melt is conveyed from the casting furnace via the riser pipe into the mould until it is filled,
communication between the casting furnace and the mould until the pouring-in opening is closed by the casting table below and the flow-through opening is closed by the base plate above, and
- the melt is allowed to drop in the riser pipe as far as below the mouth opening.

2. The method for uphill/low-pressure casting, especially of light metal alloys,
- with a casting table having a flow-through opening,
- with a casting furnace lying below the casting table with a riser pipe forming an upwardly open mouth opening,
- with a mould having a base plate which has a downwardly open pouring-in opening,
wherein
- the mouth opening is positioned against the flow-through opening in a sealing fashion from below,
- the mould with its pouring-in opening is pushed over the flow-through opening,
- melt is conveyed from the casting furnace via the riser pipe into the mould until it is filled,
- the mould is left in this position until the casting has solidified and liquid melt is only still found in the sprue,
- the melt is allowed to drop in the riser pipe as far as below the mouth opening, and
- the mould is displaced horizontally on the casting table with its flow-through opening emptied of melt, until the pouring-in opening is closed by the casting table below and the mouth opening is closed by the base plate above.

3. The method according to one of Claims 1 or 2, wherein the mould is in each case placed on the casting table from above so that the flow-through opening or the mouth opening is in open communication with the pouring-in opening.

4. The method according to one of Claims 1 and 2, wherein the mould is in each case transferred horizontally over the casting table so that the flow-through opening or the mouth opening is in open communication with the pouring-in opening.

5. The method according to one of Claims 1 to 4, wherein during the uphill casting and the displacement of the mould, the mould is held under pre-pressure against the casting table or the riser pipe.

6. The method according to one of Claims 1 to 5, wherein during the uphill casting and the displacement of the mould, the riser pipe is held under pre-pressure against the casting table or the base plate of the mould.

7. The method according to one of Claims 1 or 3 to 6, wherein after the displacement of the mould, the mould is held in a position in which the casting table is cooled under the pouring-in opening.

8. The method according to one of Claims 1 or 3 to 7, wherein during displacement of the mould, the mould together with the pouring-in opening is guided over a section of the casting table which is cooled.

9. The method according to one of Claims 1 to 8, wherein two moulds are alternately mounted on a base plate with two pouring-in openings, cast and demoulded, wherein the base plate alternately with the pouring-in openings is displaced over the flow-through opening or onto the mouth opening.

10. The method according to one of Claims 1 to 8, wherein a plurality of moulds are sequentially mounted on a base plate with a ring of pouring-in openings, cast and demoulded, wherein the base plate is turned in a carousel fashion with the pouring-in openings over the flow-through opening or the mouth opening.

11. An apparatus for uphill casting/low-pressure casting, especially for casting light metal alloys, with a casting table with a flow-through opening,
with a casting furnace lying below the casting table with a riser pipe, forming an upwardly open mouth opening,
with a mould with a base plate having a downwardly open pouring-in opening;
the mouth opening is positioned against the flow-through opening in a sealing fashion from below,
the mould is positioned with its pouring-in opening against the flow-through opening from above,
**characterised by** means for horizontal displacement of the mould on the casting table and means for simultaneously maintaining a positive pre-pressure of the mould base plate towards the casting table.

12. The apparatus according to Claim 11,
**characterised in**
**that** the mould has coolant above a non-cooled sprue region.

13. The apparatus according to one of Claims 11 or 12, **characterised by** horizontal rails or sets of rollers secured elastically to the casting table which act on fixed horizontal edges or rails of the mould to press the mould on the casting table during displacement.

14. The apparatus according to one of Claims 11 or 12, **characterised by** horizontal rails or sets of rollers arranged elastically on the mould which interact with horizontal edges or rails arranged securely on the casting table to press the mould on the casting table.

15. The apparatus according to one of Claims 11 to 14, **characterised by** means for pressing the riser pipe on the casting table or the mould.

16. The apparatus according to Claim 15, **characterised by** a riser pipe suspended elastically in the casting furnace and height adjustment means for the casting furnace.

17. The apparatus according to one of Claims 11 to 16, **characterised by** two moulds placed on a common base plate with two pouring-in openings, especially permanent moulds, as well as means of displacement for alternating displacement of the base plate.

18. The apparatus according to one of Claims 11 to 16, **characterised by** a plurality of moulds placed on a common base plate with a ring of pouring-in openings, especially permanent moulds, as well as rotating drive means for rotating drive of the base plate.

## Revendications

1. Procédé pour la coulée ascendante / la coulée ascendante à basse pression - notamment d'alliages de métal léger -
- comportant une table de coulée possédant une ouverture de passage,
- un four de coulée, qui est située au-dessous de la table de coulée et comporte un tube ascendant, qui forme une ouverture d'embouchure ouverte vers le haut,
- un moule de coulée comportant une plaque de base, qui comporte une ouverture de coulée ouverte vers le bas,
selon lequel
- on applique de façon étanche, à partir du dessous, l'ouverture d'embouchure contre l'ouverture de passage,
- on place le moule de coulée et son ouverture de coulée au-dessus de l'ouverture de passage,
- on entraîne la masse fondue au moyen du tube ascendant, depuis le four de coulée jusqu'au remplissage dans le moule de coulée,
- alors que la liaison remplie de masse fondue entre le four de coulée et le moule de coulée est ouverte, on déplace le moule de coulée horizontalement sur la table de coulée jusqu'à ce que l'ouverture de coulée au-dessous de la table de coulée soit fermée et que l'ouverture de passage au-dessus de la plaque de base soit fermée, et
- on laisse la masse fondue située dans le tube ascendant retomber jusqu'au-dessous de l'ouverture d'embouchure.

2. Procédé pour la coulée ascendante / la coulée ascendante à basse pression - notamment d'alliages de métal léger -
- comportant une table de coulée possédant une ouverture de passage,
- un four de coulée, qui est situé au-dessous de la table de coulée et comporte un tube ascendant, qui forme une ouverture d'embouchure ouverte vers le haut,
- un moule de coulée comportant une plaque de base, qui comporte une ouverture de coulée ouverte vers le bas,
selon lequel
- on applique de façon étanche, à partir du dessous, l'ouverture d'embouchure contre l'ouverture de passage,
- on repousse le moule de coulée avec son ouverture de coulée au-dessus de l'ouverture de passage,
- on entraîne la masse fondue, au moyen du tube ascendant, depuis le four de coulée jusqu'au remplissage dans le moule de coulée,
- on laisse le moule de coulée dans cette position jusqu'à ce que la pièce coulée soit solidifiée et qu'une masse fondue liquide soit encore située uniquement dans l'entrée de coulée,
- on laisse la masse fondue située dans le tube ascendant retomber jusqu'au-dessous de l'ouverture d'embouchure, et
- alors que la liaison remplie de masse fondue entre le four de coulée et le moule de coulée est ouverte, on déplace le moule de coulée horizontalement sur la table de coulée jusqu'à ce que l'ouverture de coulée au-dessous de la table de coulée soit fermée et que l'ouverture de passage au-dessus de la plaque de base soit fermée.

3. Procédé selon l'une des revendications 1 ou 2, selon lequel on applique le moule de coulée respectivement à partir du haut sur la table de coulée, de telle sorte que l'ouverture de passage pour l'ouverture d'embouchure soit reliée à l'état ouvert avec l'ouverture de coulée.

4. Procédé selon l'une des revendications 1 ou 2, selon lequel on amène le moule de coulée respectivement horizontalement au-dessus de la table de coulée de telle sorte que l'ouverture de passage ou l'ouverture d'embouchure soit reliée à l'état ouvert à l'ouverture de coulée.

5. Procédé selon l'une des revendications 1 à 4,
selon lequel pendant la coulée ascendante et le déplacement du moule de coulée, on maintient ce dernier avec une prépression contre la table de coulée ou contre le tube ascendant.

6. Procédé selon l'une des revendications 1 à 5,
selon lequel pendant la coulée ascendante et le déplacement du moule de coulée, on maintient le tube ascendant avec une prépression contre la table de coulée ou la plaque de base du moule de coulée.

7. Procédé selon l'une des revendications 1 ou 3 à 6,
selon lequel après le déplacement du moule de coulée, on retient ce dernier dans une position, dans laquelle on refroidit la table de coulée au-dessous de l'ouverture de coulée.

8. Procédé selon l'une des revendications 1 ou 3 à 7,
selon lequel lors du déplacement du moule de coulée, on guide ce dernier avec l'ouverture de coulée sur une section de la table de coulée qui est refroidie.

9. Procédé selon l'une des revendications 1 à 8, selon lequel on installe deux moules de coulée sur une plaque de base comportant deux ouvertures de coulée, on y effectue la coulée et on réalise le démoulage, la plaque de base étant repoussée alternativement avec les ouvertures de coulée au-dessus de l'ouverture de passage ou sur l'ouverture d'embouchure.

10. Procédé selon l'une des revendications 1 à 8, selon lequel on installe deux moules de coulée sur une plaque de base comportant deux ouvertures de coulée, on y effectue la coulée et on réalise le démoulage, la plaque de base étant entraînée en rotation à la manière d'un carrousel avec les ouvertures de coulée au-dessus de l'ouverture de passage ou sur l'ouverture d'embouchure.

11. Dispositif pour la coulée ascendante / la coulée ascendante à basse pression - notamment pour la coulée d'alliages de métal léger, comportant
une table de coulée comportant une ouverture de passage,
un four de coulée situé au-dessous de la table de coulée et comportant un tube montant, qui forme une ouverture d'embouchure ouverte vers le haut,
un moule de coulée comportant une plaque de base, qui possède une ouverture de coulée ouverte vers le bas,
on applique de façon étanche l'ouverture d'embouchure à partir du bas contre l'ouverture de passage,
on applique le moule de coulée à partir du haut, avec son ouverture de coulée, sur l'ouverture de passage,
**caractérisé par** des moyens pour déplacer horizontalement le moule de coulée sur la table de coulée et des moyens pour maintenir simultanément une prépression positive à la plaque de base du moule de coulée par rapport à la table de coulée.

12. Dispositif selon la revendication 11, **caractérisé en ce que**
le moule de coulée comporte un fluide de refroidissement au-dessus d'une zone d'attaque de coulée non refroidie.

13. Dispositif selon l'une des revendications 11 ou 12,
**caractérisé par** des rails horizontaux ou des ensembles de rouleaux horizontaux, fixés élastiquement à la table de coulée et qui agissent de manière à serrer le moule de coulée contre la table de coulée lors du déplacement sur des bords ou des rails horizontaux fixes du moule de coulée.

14. Dispositif selon l'une des revendications 11 ou 12,
**caractérisé par** des rails ou des ensembles de rouleaux horizontaux disposés élastiquement sur le moule de coulée et qui coopèrent pour serrer le moule de coulée sur la table de coulée avec des bords ou des rails horizontaux montés fixes sur la table de coulée.

15. Dispositif selon l'une des revendications 11 à 14,
**caractérisé par** des moyens pour serrer le tube ascendant contre la table de coulée ou le moule de coulée.

16. Dispositif selon la revendication 15,
**caractérisé par** un tube montant suspendu élastiquement dans le moule de coulée et par des moyens de réglage en hauteur pour le four de coulée.

17. Dispositif selon l'une des revendications 11 à 16,
**caractérisé par** deux moules installés sur une plaque de base commune comportant deux ouvertures de coulée, notamment deux moules de coulée continue, ainsi que des moyens de déplacement pour déplacer alternativement la plaque de base.

18. Dispositif selon l'une des revendications 11 à 16, **caractérisé par** une multiplicité de moules, notamment de moules de coulée continue, installées sur une plaque de base commune et comportant un anneau d'ouverture de coulée, ainsi que des moyens d'entraînement en rotation pour réaliser l'entraînement en rotation de la plaque de base.
